# EUROPÄISCHE PATENTSCHRIFT

(11) **EP 0 672 312 B1**
(45) Veröffentlichungstag und Bekanntmachung des Hinweises auf die Patenterteilung: **14.08.1996**
(21) Anmeldenummer: 94900733.0
(22) Anmeldetag: 27.11.1993
(51) Int. Cl.: H01T 13/14, H01T 13/38

(54) **ZÜNDKERZE FÜR BRENNKRAFTMASCHINEN**
SPARKING PLUG FOR INTERNAL COMBUSTION ENGINES
BOUGIE D'ALLUMAGE POUR MOTEURS A COMBUSTION INTERNE

(30) Priorität: 03.12.1992 DE 4240646
(43) Veröffentlichungstag der Anmeldung: 20.09.1995
(73) Patentinhaber: ROBERT BOSCH GMBH, 70442 Stuttgart (DE)
(72) Erfinder: JENNRICH, Irene, D-71364 Winnenden-Birkmannsweiler (DE); WEBER, Lothar, D-70499 Stuttgart (DE); NIEGEL, Andreas, D-70806 Kornwestheim (DE)
(86) Internationale Anmeldenummer: DE9301133
(87) Internationale Veröffentlichungsnummer: WO9413046

(56) Entgegenhaltungen:
- DE-A- 3 129 025
- GB-A- 1 005 107
- PATENT ABSTRACTS OF JAPAN vol. 13, no. 558 (E-858)(3906) 12. Dezember 1989 & JP,A,01 231 281 (NGK SPARK PLUG CO) 14. September 1989

## Beschreibung

### Stand der Technik

Die Erfindung geht aus von einer Zündkerze für Brennkraftmaschinen nach der Gattung des Hauptanspruchs. Es ist schon eine Zündkerze bekannt (Patentschrift DE 31 29 025 C2), bei der der brennraumseitige Längsabschnitt (Fuß) des Isolierkörpers mit einem Überzug versehen ist, der elektrisch leitfähige Ablagerungen verhindern soll und aus einer Paraffinlösung mit mindestens 0,1 % Silikon-Öl besteht; gemäß dieser Patentschrift kann auch die dem Isolierkörper-Fuß zugewendete Innenseite des Zündkerzen-Metallgehäuses mit einem solchen Überzug beschichtet sein. Zur Herstellung dieses Überzugs müssen das Paraffin und das Silikon in einem Lösungsmittel wie Trichloräthylen, Chlorbenzol, Toluol o. ä. gelöst werden, deren Anwendung unter physiologischen Gesichtspunkten und aus Gründen des Umweltschutzes unerwünscht sind.

Dieser Überzug auf dem Isolierkörper-Fuß soll elektrisch leitfähige Ablagerungen vermeiden, die sich im Betrieb von Brennkraftmaschinen bei Temperaturen des Isolierkörper-Fußes unter 500° C bilden. Bei diesen Ablagerungen handelt es sich um Kohlenstoff, Wasser und anderen elektrisch leitfähigen, aus dem Kraftstoff entstandenen Stoffen. Infolge dieser Ablagerungen kann aus der Zündanlage stammende Energie bereits vor dem eigentlichen Zündzeitpunkt der Brennkraftmaschine in Form von Kriechströmen unerwünschterweise abfließen und zu Kaltstartproblemen und Zündaussetzern in der Brennkraftmaschine führen; diese Ablagerungen mit ihren vorstehend beschriebenen Folgen wirken sich besonders störend beim Einbau von Zündkerzen in Neufahrzeuge aus, die sich während ihrer Einlaufphase von einigen 100 km häufig nur mit niedrigen Geschwindigkeiten und/oder niedriger Last bewegen und demzufolge die Temperatur des Isolierkörper-Fußes der Zündkerzen nicht über die sogenannte Freibrenntemperatur von 500° C bringen.

Vorgeschlagen wurde für derartige Überzüge auch bereits Silikon-Öl, doch erwies sich dieses als nicht hinreichend wirksam, es führte nämlich infolge des Eindringens von Kohlenstoff und/oder Wasser in die Silikon-Öl-Schicht zu unerwünschter elektrischer Leitfähigkeit des Isolierkörper-Fußes.

### Vorteile der Erfindung

Die erfindungsgemäße Zündkerze mit den kennzeichnenden Merkmalen des Hauptanspruchs hat demgegenüber den Vorteil, daß der als Schutz vor Verschmutzung des Isolierkörper-Fußes verwendete Stoff nicht nur hinreichend wirksam, sondern dabei lösungsmittelfrei, also physiologisch unbedenklich und umweltfreundlich ist; für das Aufbringen derartiger Überzüge sind deshalb keine teuren Absaugungen erforderlich. Als weiterer Vorteil ist anzusehen, daß der erfindungsgemäße Überzug griffest ist und auch bei längerer Lagerung derartiger Zündkerzen seinen Schutz vor Verschmutzung nicht verliert.

Durch die in den Unteransprüchen aufgeführten Maßnahmen sind vorteilhafte Weiterbildungen und Verbesserungen der im Hauptanspruch angegebenen Zündkerze möglich. Besonders vorteilhaft ist es, wenn auch die dem Isolierkörper-Fuß zugewendete Innenseite des Metallgehäuses mit einem solchen Überzug bedeckt wird, weil infolge dieser Maßnahme der unerwünschte Abfluß von Energie noch mehr verhindert und außerdem auch das Aufbringen des Überzugs zumeist vereinfacht wird.

### Zeichnung

Ein Ausführungsbeispiel der Erfindung ist in der Zeichnung dargestellt und in der nachfolgenden Beschreibung näher erläutert; die Figur zeigt eine Zündkerze in Längsansicht mit einem Schnitt durch ihren brennraumseitigen Endabschnitt in vergrößerter Darstellung.

### Beschreibung der Ausführungsbeispiele

Die in der Figur der Zeichnung dargestellte (Hochspannungs-) Zündkerze 10 besitzt ein im wesentlichen rohrförmiges Metallgehäuse 11, das an seiner Außenseite ein Einschraubgewinde 12 und ein Schlüsselsechskant 13 als Mittel für den Einbau der Zündkerze 10 in eine nicht dargestellte Brennkraftmaschine aufweist, insbesondere in eine Brennkraftmaschine von Kraftfahrzeugen. Dieses Metallgehäuse 11 hat im Bereich seines brennraumseitigen Endes eine Gegenelektrode 14 welche hakenförmig ausgebildet ist. Auf die Darstellung eines anschlußseits vom Einschraubgewinde 12 angeordneten Dichtringes bzw. einer Dichtfläche wurde verzichtet. Das Metallgehäuse 11 umfaßt in seiner Axialbohrung 15 in bekannter Weise einen keramischen, rotationssymmetrischen Isolierkörper 16, der zumeist im wesentlichen aus gesintertem Aluminiumoxyd besteht, anschlußseits einen aus dem Metallgehäuse 11 herausragenden, sogenannten Kopf 16/1 besitzt, welchem sich innerhalb des Metallgehäuses 11 ein (nicht dargestellter) Bund und dann noch ein im wesentlichen noch vom Metallgehäuse 11 umfaßter Isolierkörper-Fuß 16/2 anschließen. Dieser Isolierkörper 16 wird im genannten Bereich von dem Metallgehäuse 11 fest und abdichtend gehalten, u. a. mittels eines Dichtringes 17, der zwischen dem anschlußseitigen kegelstumpfförmig verlaufenden Ende des Isolierkörper-Fußes 16/2 und einer in der Axialbohrung 15 des Metallgehäuses 11 befindlichen ringförmigen Schulter (ohne Bezugszeichen) angeordnet ist.

Der Isolierkörper 16 besitzt in bekannter Weise eine Längsbohrung 18, aus der anschlußseits ein im vorliegenden Beispiel als Gewindeabschnitt ausgebildetes Anschlußelement 19 herausragt; dieses Anschlußelement 19 dient zur Verbindung der Zündkerze 10 mit einer nicht dargestellten, bekannten Zündanlage. In der Längsbohrung 18 des Isolierkörpers 17 ist außerdem eine im wesentlichen zylinderförmige Mittelelektrode 20 abgedichtet festgelegt, die mit dem Anschlußelement 19 in elektrischer Verbindung steht und aus einem abbrandfesten Material, z. B. aus einer Nickellegierung besteht. Die zwischen dem brennraumseitigen Endabschnitt dieser Mittelelektrode 20 und der Gegenelektrode 14 gebildete Luft-Funkenstrecke ist mit 21 bezeichnet.

Der dem (nicht dargestellten) Brennkraftmaschinen-Brennraum direkt zugängliche Bereich der Zündkerze 10 umfaßt vom Isolierkörper-Fuß 16/2 insbesondere seine Außenseite 16/2' und die dieser Außenseite 16/2' des Isolierkörper-Fußes 16/2 zugewendete Innenseite 15/1 der Metallgehäuse Axialbohrung 15; dieser Bereich wird anschlußseits durch den Dichtring 17 zwischen Isolierkörper 16 und Metallgehäuse 11 begrenzt.

Beschränkt dem Brennraum der Brennkraftmaschine zugänglich ist aber auch noch der zwischen der Mittelelektrode 20 und der Isolierkörper-Längsbohrung 18 gebildete enge Ringspalt (ohne Bezugszeichen) der anschlußseits von einer nicht dargestellten Dichtmasse, bevorzugt von einem elektrisch leitfähigem Glas, verschlossen ist.

Zumindest die bis zum Dichtring 17 reichende Außenseite 16/2' des Isolierkörper-Fußes 16/2, in bevorzugter Weise jedoch auch die beschriebene Innenseite 15/1 des Metallgehäuses 11 sind mit einem Überzug 22 beschichtet, der elektrisch leitfähige Ablagerungen vermeidet, die sich im Betrieb von Brennkraftmaschinen bei Temperaturen des Isolierkörper-Fußes 16/2 unter 500° C bilden; bei diesen Ablagerungen kann es sich um Kohlenstoff, Wasser und anderen elektrisch leitfähigen, aus dem Kraftstoff entstandenen Stoffen handeln. Infolge solcher Ablagerungen würde aus der Zündanlage stammende Energie bereits vor dem eigentlichen Zündzeitpunkt der Brennkraftmaschine in Form von Kriechströmen unerwünschterweise von der Mittelelektrode 20 über diese Ablagerungen auf der Außenseite 16/2' des Isolierkörper-Fußes 16/2 zum zumeist elektrisch an Masse liegendem Metallgehäuse 11 abfließen. Diese Ablagerungen mit ihren vorstehend beschriebenen Folgen wirken sich besonders störend beim Einbau von Zündkerzen in Neufahrzeuge aus, die sich während ihrer Einlaufphase von einigen 100 km häufig nur mit niedrigen Geschwindigkeiten und/oder niedriger Last bewegen und demzufolge die Temperatur des Isolierkörper-Fußes 16/2 der Zündkerzen nicht über die sogenannte Freibrenntemperatur von 500° C bringen. Die elektrisch leitfähigen Ablagerungen machen sich dabei aufgrund ihrer unerwünschten Wirkungen besonders beim Kaltstart derartiger Brennkraftmaschinen bemerkbar.

Der erfindungsgemäße Überzug 22 besteht aus lösungsmittelfreiem Silikon-Kautschuk bzw. lösungsmittelfreiem Silikon-Harz. Der lösungsmittelfreie Silikon-Kautschuk kann dabei auch mit einem Anteil an Füllstoff (z. B. hochdisperse Kieselsäure) versehen sein. Zwecks guter Verarbeitbarkeit kann der aus Silikon-Kautschuk bestehende Überzug 22 mit Silikon-Öl vermischt werden, wobei der Anteil des Silikon-Öls bis zu 99,9 %, bevorzugt jedoch zwischen 75 und 85 %, betragen kann. Bei dem Silikon kann es sich um Typen handeln, die durch Feuchtigkeit vernetzen oder infolge des Einflusses von Licht bzw. Wärme aushärten. Das Silikon kann auch als Lack hierbei Anwendung finden, jedoch sollte dieser Lack nicht mit Substanzen versetzt sein, die bei einer Thermolyse Kohlenstoff abscheiden.

Der Überzug 22 wird bevorzugt über Düsen in den brennraumseitigen, dem Brennkraftmaschinen-Brennraum zugänglichen Bereich (16/2' und 15/1) eingebracht, wobei auch in den zwischen Mittelelektrode 20 und Isolierkörper-Längsbohrung 18 befindlichen Ringspalt dieses Material mit eindringen kann; da der für den Überzug 22 verwendete Stoff physiologisch unbedenklich und umweltfreundlich ist, sind bei der Ausübung dieses Verfahrens keine teuren Absauganlagen erforderlich. Das Aufbringen derartiger Überzüge 22 auf den brennraumseitigen Abschnitt 16/2 des Isolierkörpers 16, d. h. sowohl auf seiner Außenseite 16/2' als auch auf den entsprechenden Bereich der Isolierkörper-Längsbohrung 18, kann an geeigneter Stelle anläßlich des Montageprozesses derartiger Zündkerzen 10 auch durch Tauchverfahren, Bestreichverfahren, Druckverfahren und natürlich auch durch Sprühen erfolgen.

Der erfindungsgemäße Überzug 22 kann auch bei Zündkerzen Verwendung finden, bei denen die Gegenelektrode 14 in anderer bekannter Weise angeordnet ist und wobei die Funkenstrecke 21 keine reine Luft-funkenstrecke sondern auch eine kombinierte Luft-Gleit-Funkenstrecke oder sogar eine reine Gleitfunkenstrecke ist.

## Patentansprüche

1. Zündkerze (10) für Brennkraftmaschinen, insbesondere für Brennkraftmaschinen von Kraftfahrzeugen, mit einem rohrförmigen Metallgehäuse (11), das auf seiner Außenseite Mittel (12, 13) zur Befestigung der Zündkerze (10) in einer Brennkraftmaschine aufweist und in seiner Axialbohrung (15) zumindest einen Längsabschnitt eines rohrartigen keramischen Isolierkörpers (16) abdichtend umfaßt, in dessen Längsbohrung (18) brennraumseits eine Mittelelektrode (20) abgedichtet umfaßt ist, die anschlußseits mit einem in dieser Isolierkörper-Längsbohrung (18) festgelegten Anschlußelement (19) elektrisch verbunden ist und mit ihrem brennraumseitigen Bereich unter Bildung einer Funkenstrecke (21) einer Gegenelektrode (14) gegenübersteht, wobei der dem Brennnkraftmaschinen-Brennraum ausgesetzte Isolierkörper-Fuß (16/2) mit einem Silikon enthaltenden Überzug (22) zum Schutz vor Verschmutzung versehen ist, dadurch gekennzeichnet, daß der Überzug (22) aus lösungsmittelfreiem Silikon-Kautschuk bzw. lösungsmittelfreiem Silikon-Harz besteht.

2. Zündkerze (10) nach Anspruch 1, dadurch gekennzeichnet, daß der aus Silikon-Kautschuk bestehende Überzug (22) einen Anteil an Füllstoff enthält.

3. Zündkerze (10) nach einem der Ansprüche 1 oder 2, dadurch gekennzeichnet, daß der Silikon-Kautschuk enthaltende Überzug (22) zwecks guter Verarbeitbarkeit Silikon-Öl enthält.

4. Zündkerze (10) nach Anspruch 3, dadurch gekennzeichnet, daß der Überzug (22) bis zu 99,9 % Silikon-Öl, bevorzugt jedoch 75 bis 85 %, Silikon-Öl enthält.

5. Zündkerze (10) nach einem der Ansprüche 1 bis 4, dadurch gekennzeichnet, daß der Überzug (22) auch die dem Isolierkörper-Fuß (16/2) zugewendete Innenseite (15/1) des Metallgehäuses (11) bedeckt.

## Claims

1. Spark plug (10) for internal combustion engines, in particular for internal combustion engines of motor vehicles, having a tubular metal housing (11) which has, on its outer side, means (12, 13) for mounting the spark plug (10) in an internal combustion engine and encompasses in a sealing manner at least one longitudinal portion of a tubular ceramic insulating body (16) in its axial bore (15), the longitudinal bore (18) of which insulating body (16) encompasses, in a sealed manner on the combustion-chamber side, a central electrode (20) which is electrically connected on the connecting side to a connecting element (19) mounted in said insulating-body longitudinal bore (18) and whose region on the combustion-chamber side is opposite a counterelectrode (14) with the formation of a spark gap (21), the insulating-body foot (16/2) exposed to the combustion chamber of the internal combustion engine being provided with a coating (22) containing silicone for protection against contamination, characterized in that the coating (22) is composed of a solvent-free silicone rubber or solvent-free silicone resin.

2. Spark plug (10) according to Claim 1, characterized in that the coating (22) composed of silicone rubber contains a proportion of filler.

3. Spark plug (10) according to either of Claims 1 or 2, characterized in that the coating (22) containing silicone rubber contains silicone oil for the purpose of good processability.

4. Spark plug (10) according to Claim 3, characterized in that the coating (22) contains up to 99.9% silicone oil, but preferably 75 to 85% silicone oil.

5. Spark plug (10) according to any of Claims 1 to 4, characterized in that the coating (22) also covers that inner side (15/1) of the metal housing (11) which is adjacent to the insulating-body foot (16/2).

## Revendications

1. Bougie d'allumage (10) pour moteurs à combustion interne, notamment des moteurs à combustion interne de véhicules automobiles, comprenant un culot métallique tubulaire (11) ayant sur son côté extérieur des moyens (12, 13) pour fixer la bougie (10) dans un moteur à combustion interne et dont le perçage axial (15) entoure de manière étanche au moins un segment de longueur d'un isolateur tubulaire (16) en matière céramique, dont le perçage longitudinal (18) entoure de manière étanche, du côté de la chambre de combustion, une électrode centrale (20), celle-ci étant reliée électriquement, du côté du branchement, à un élément de connexion (19) fixé dans ce perçage longitudinal (18) de l'isolateur, et dont la zone située du côté de la chambre de combustion se trouve en regard d'une contre-électrode (14) pour former un chemin à étincelles (21), le pied (16/2) de l'isolateur exposé à la chambre de combustion du moteur à combustion interne étant muni d'un revêtement (22) contenant du silicone, pour être protégé contre l'encrassage, caractérisée en ce que le revêtement (22) est un caoutchouc au silicone sans solvant ou une résine au silicone sans solvant.

2. Bougie d'allumage (10) selon la revendication 1, caractérisée en ce que le revêtement (22) en caoutchouc au silicone contient une partie de matière de charge.

3. Bougie d'allumage (10) selon l'une des revendications 1 ou 2, caractérisée en ce que le revêtement (22) contenant le caoutchouc au silicone contient de l'huile au silicone pour en faciliter l'utilisation.

4. Bougie d'allumage (10) selon la revendication 3, caractérisée en ce que le revêtement (22) contient jusqu'à 99,9 % d'huile au silicone et de préférence toutefois entre 75 et 85 % d'huile au silicone.

5. Bougie d'allumage (10) selon l'une des revendications 1 à 4, caractérisée en ce que le revêtement (22) recouvre également la face intérieure (15/1) du culot métallique (11) tournée vers le pied (16/2) de l'isolateur.
